# EUROPÄISCHE PATENTSCHRIFT

(11) **EP 1 807 845 B1**
(45) Veröffentlichungstag und Bekanntmachung des Hinweises auf die Patenterteilung: **10.09.2008**
(21) Anmeldenummer: 05808075.5
(22) Anmeldetag: 03.11.2005
(51) Int. Cl.: H01B 7/18, H01B 7/38, H01B 19/04, H01B 3/20

(54) **VERFAHREN ZUR HERSTELLUNG EINER VON EINER ISOLIERUNG FREIZUHALTENDEN STELLE EINES ISOLIERTEN LEITERS UND TRENNMITTEL**
METHOD FOR THE PRODUCTION OF A POINT THAT IS TO BE KEPT FREE OF AN INSULATION, AND STRIPPING AGENT
PROCEDE DE PRODUCTION D'UN EMPLACEMENT DE CONDUCTEUR ELECTRIQUE DEVANT ETRE DEPOURVU D'UNE ISOLATION, ET AGENT SEPARATEUR

(30) Priorität: 05.11.2004 DE 102004054527
(43) Veröffentlichungstag der Anmeldung: 18.07.2007
(73) Patentinhaber: SIEMENS AKTIENGESELLSCHAFT, 80333 München (DE)
(72) Erfinder: KOKOTOWSKI, Bogdan, 90522 Oberasbach (DE); UNTERLUGAUER, Konrad, 91186 Büchenbach (DE); DÜLLBERG, Ulrich, 69493 Hirschberg (DE); ATANASOVA-HÖHLEIN, Ivanka, 90762 Fürth (DE); HEINZIG, Peter, 90530 Wendelstein (DE)
(86) Internationale Anmeldenummer: PCT/EP2005/055724
(87) Internationale Veröffentlichungsnummer: WO 2006/048434

(56) Entgegenhaltungen:
- DE-A1- 2 337 462
- DE-A1- 3 144 337
- DE-U1- 9 208 213
- DE-U1- 29 915 252
- FR-A- 2 241 129

## Beschreibung

Die Erfindung betrifft ein Verfahren zur Herstellung eines mit einer Isolierung versehenen elektrischen Leiters mit mindestens einer von der Isolierung freizuhaltenden Stelle, wobei der Leiter einschließlich der freizuhaltenden Stellen anfangs mit einem flüssigen, elektrisch-nichtleitenden Verbindungsmittel, insbesondere ein Epoxydharz, umgeben ist und das flüssige, elektrisch-nichtleitende Verbindungsmittel nach seiner Verfestigung die Isolierung bildet. Weiterhin betrifft die Erfindung ein flüssiges Trennmittel für ein zur elektrischen Isolierung von Leitern und/oder zum Verbinden von Einzelleitern zu einem Leiter dienendes Verbindungsmittel, insbesondere Epoxydharz, zur selektiven und räumlich definierten Verhinderung der Verbindungswirkung des Verbindungsmittels auf den Leiter.

Bei der Herstellung von elektrischen Maschinen mit Wicklungsanordnungen, insbesondere Transformatoren im Hochspannungsbereich, müssen bei der Konfiguration und Herstellung der Wicklungsanordnungen die elektrischen und wärmepysikalischen Bedingungen während des Betriebes der elektrischen Maschinen mit berücksichtigt werden. Aus diesem Grunde bieten sich Gießharztransformatoren aufgrund der guten Wärmeleitfähigkeit des ausgehärteten Gießharzes zur Verwendung in den unterschiedlichen industriellen und klimatischen Bedingungen an. Weiterhin werden zur Herstellung dieser Wicklungsanordnungen sehr häufig so genannte Drillleiter verwendet, die aus mehreren gestapelten, sich miteinander kreuzenden Einzelleitern bestehen, wobei die Einzelleiter gegeneinander zusätzlich elektrisch isoliert sind. Zur Stabilisierung der Einzelleiter werden diese miteinander verklebt, z.B. mit Epoxydharz, und gewährleisten in Verbindung mit dem stapelweisen, gekreuzten Aufbau der Einzelleiter eine hohe Formstabilität des Leiters. Gleichzeitig eröffnet Epoxydharz bei Drilleitern die Möglichkeit, zwischen den Einzelleitern aufgrund seiner elektrischen Eigenschaften nach der Aushärtung eine ausreichende elektrische Isolierschicht zwischen den Einzelleitern zu bilden. Die Verwendung von aus mehreren Einzelleitern bestehenden Drillleitern für die Wicklungsanordnung einer elektrischen Maschine ist daher vorteilhaft, da der Aufbau der Drillleiter die Streufeldverluste während des Betriebs des Transformators wesentlich reduziert.

So beschreibt z. B. die DE 34 19 336 A2 ein Verfahren zur Herstellung von Drillleitern für elektrische Maschinen, wobei während des Verdrillens der Einzelleiter zu einem einzigen Leiter eine pastöse Masse auf den Leiter aufgebracht wird und diese sich in die Zwischenräume zwischen die Einzelleiter ausbreitet, so dass nach der Trocknung und damit Aushärtung der pastösen Masse eine stabile Verbindung zwischen den Einzelleitern einerseits existiert und andererseits die Einzelleiter gegeneinander elektrisch isoliert sind. Die dabei verwendeten Epoxydharze werden zumeist durch zusätzliche chemische Komponenten oder feste Füllstoffe angereichert, um somit die Verbindungs- und/oder Isoliereigenschaften des Epoxydharzes zwischen den Einzelleiter zu erhöhen. Beispielhaft beschreibt die DE 102 24 587 A1 eine Vergussmasse, die aus einer Grundkomponente und wenigstens zwei Zusatzstoffen besteht, wobei es sich bei den Zusatzstoffen um Quarzgutmehl als ersten Zusatzstoff handelt. Als zweiten Zusatzstoff werden kurzfasrige Glasfasermaterialien und/oder mineralischen Fasern oder Quarzmehl verwendet.

DE 299 15 252 beschreibt ein elektrisches Kabel, worin der elektrische Schirm und der Kabelmantel durch eine dünne, separate Trennschicht getrennt ist.

DE 31 44 337 beschreibt ein Verfahren zur Herstellung einer Energieleitung, mit einem Trennmittel der in Form eines Trennfilms zwischen Isolierung und einer äusseren Leitschicht angeordnet ist. Das Trennmittel kann flüssig zugeführt werden mit Druck und ist gleichmässig verteilt. Die Trennschicht erlaubt ein restloses Abstreifen der äusseren Schicht.

Nachteilig bei allen bisherigen Verfahren im Stand der Technik ist jedoch, dass nach der Aushärtung des Epoxydharzes - und damit der Formversteifung des Leiters- bestimmte Teile der Wicklungsanordnungen nicht mehr gebogen werden können. Eine nach dem Aushärten des Gießharzes notwendige Formveränderung der Wicklungsanordnung bzw. von bestimmten Stellen des Leiters der Wicklungsanordnung ist gemäß dem Stand der Technik nicht mehr möglich. Weiterhin verhindert das zwischen den Einzelleitern ausgehärtete Epoxydharz als Isolator ebenfalls die Möglichkeit eine elektrische Kontaktierung zwischen den Einzelleitern für bestimmte Stelle der Wicklungsanordnungen bzw. der verwendeten Leiter, welche nur nach der Aushärtung des Epoxydharzes wieder durch ein aufwendiges Entfernen des ausgehärteten, isolierenden Verbindungsmittels von dem Leiter hergestellt werden kann. Insbesondere die Herstellung einer Anschlusskontaktierung der elektrischen Maschine mit den äußeren elektrischen Versorgungsspannungsleitungen erfordert eine vollständige Kontaktierung aller Einzelleiter mit dem äußeren Versorgungsanschluss. Dies erfolgt bisher nur mit einem hohen Aufwand entsprechend dem Stand der Technik.

Gemäß dem Stand der Technik werden vor der Aufbringung des Epoxydharzes auf einen Drillleiter im Bereich der Anschlusskontakte die Einzelleiter entflechtet und diese voneinander separiert. Nach der Aufbringung und der anschließenden Aushärtung des Epoxydharzes auf den Leiter der Wicklungsanordnung werden die Einzelleiter im Bereich der Anschlusskontakte wieder miteinander verdrillt und manuell verflochten. Diese Arbeiten können jedoch nur mit hohem Aufwand von Hand vorgenommen werden und führen zuweilen zu einer nicht immer reproduzierbaren elektrischen Kontaktierung der so hergestellten Leiter.

Weiterhin ist es entsprechend dem Stand der Technik bekannt, die ausgehärtete Epoxydharzschicht durch geeignete Lösungsmittel, insbesondere durch organische Kohlenwasserstoffe, von dem Leiter im Bereich der vorzunehmenden Anschlusskontaktierungen abzulösen. Nachteilig ist hierbei, dass die hierzu geeigneten Lösungsmittel zum Teil brennbar und/oder gesundheitsschädlich sind. Darüber hinaus muss für die verwendeten Lösungsmittel gewährleistet sein, dass diese weder kurz- noch langfristig einen chemisch-physikalischen Einfluss auf die Bestandteile des Leiters oder der Wicklungsanordnung haben.

Eine weitere Alternative gemäß dem Stand der Technik ist das Abbrennen der ausgehärteten Epoxydharzbeschichtung von der zu kontaktierenden Stelle des Leiters der Wicklungsanordnung und den zugehörigen Zwischenräumen zwischen den Einzelleitern der zu kontaktierenden Stelle des Leiters. Die durch die Verdampfung des Epoxydharzes entstehenden giftigen Gase und toxischen Dämpfe müssen aufgefangen und anschließend mit hohem Kostenaufwand entsorgt werden. Weiterhin kommt es aufgrund der hierzu notwendigen hohen Temperaturen zu einem Abbrennen der Epoxydharzschicht nicht nur im Bereich der gewünschten Anschlusskontaktierungsstelle, sondern auch in den Umgebungsbereichen, die anschließend dann wieder aufwendig per Hand beschichtet und damit nachisoliert werden müssen. Weiterhin können die hohen Temperaturen auch die elektrischen und mechanischen Eigenschaften der Einzelleiter - und damit des Leiters - aufgrund der hohen Temperaturen beim Abbrennen nachteilig beeinflussen.

Aufgabe der vorliegenden Erfindung ist es daher eine schnelle und einfache Möglichkeit zur Herstellung eines mit einer Isolierung versehenen elektrischen Leiters mit mindestens einer von der Isolierung freizuhaltende Stelle, wobei der Leiter anfangs mit einem flüssigen, elektrisch-nichtleitendem Verbindungsmittel umgeben ist, bereitzustellen, die die oben genannten Nachteile des Standes der Technik nicht aufweist.

Gelöst wird die Aufgabe durch die kennzeichnenden Merkmale des Anspruchs 1. Erfindungsgemäß ist vorgesehen, dass nach dem Aufbringung des flüssigen Verbindungsmittels auf den Leiter ein flüssiges Trennmittel an die freizuhaltenden Stelle des Leiters aufgetragen wird. Das auf dem Leiter schon aufgetragene, nicht ausgehärtete Verbindungsmittel, insbesondere ein Epoxydharz, befindet sich noch in einem nicht ausgehärteten Zustand - so genannter B-Zustand- und liegt noch in einer hochviskosen Form vor. Mit der Erwärmung des nichtausgehärteten Verbindungsmittels ohne die Zugabe des flüssigen Trennmittels würde die Viskosität abnehmen und das Verbindungsmittel zerfließen bzw. bei einem Drilleiter in die Zwischenräume der Einzelleiter des Leiters fließen, wodurch die Einzelleiter miteinander verkleben und gegeneinander isoliert sind. Im Laufe des Erwärmungsprozesses würde ohne das Trennmittel dann das Verbindungsmittel verkleben und zu einer festen Formstruktur aushärten. Das flüssige Verbindungsmittel dient zum Isolieren und/oder Verbinden von Einzelleitern.

Flüssiges Trennmittel im Sinne der vorliegenden Erfindung umfasst einen großen Viskositätsbereich von sehr niedrigen Viskositäten bis hin zu Viskositäten die eine nahezu pastöse Masse definieren.

Die von der Isolierung freizuhaltende Stelle umfasst im Sinne der Erfindung alle Stellen eines Leiters, auf denen eine Verbindung und/oder elektrische Isolierung des Leiters oder von Einzelleiter nach dem Auftragen des Verbindungsmittels nicht gewünscht ist, z.B. da die freizuhaltenden Stellen noch gebogen oder mechanisch bearbeitet werden müssen. Nach der Aufbringung des flüssigen Trennmittels auf das Verbindungsmittel im B-Zustand wird der gesamten Leiter anschließend erwärmt und damit das Verbindungsmittel und das aus Verbindungsmittel und Trennmittel bestehende Gemisch verfestigt. An den von der Isolierung freizuhaltenden Stellen des Leiters, auf denen das flüssige Trennmittel aufgebracht wurde, ist zwischen den einzelnen Leitern keine Verbindungswirkung eingetreten, da das entstandene Gemisch dies verhindert hat. Das flüssige Trennmittel diffundiert durch das nicht ausgehärtete Verbindungsmittel und bildet ein Gemisch mit veränderten chemisch-physikalischen Eigenschaften im Vergleich zum ausschließlichen nicht ausgehärteten Verbindungsmittel. An einer von der Isolierung freizuhaltenden Stelle auf die das flüssige Trennmittel aufgetragen wurde, hat sich nach der Aushärtung des Verbindungsmittels eine ausschließliche Ummantelung aus dem Gemisch um den Leiter gebildet. Bei der Anwendung des Verfahrens auf Drillleiter sind die Einzelleiter nach diesem erfindungsgemäßen Verfahren nicht miteinander verklebt und/oder gegeneinander isoliert. Das im B-Zustand befindliche Verbindungsmittel kann bei dieser Vorgehensweise während des Erwärmungsvorganges nicht in die Zwischenräume der Einzelleiter eindringen und diese miteinander verbinden und/oder gegeneinander isolieren. Das flüssige Trennmittel verhindert durch die Bildung des Gemisches einen Übergang des flüssigen Verbindungsmittels als dem hochviskosen B-Zustand bis zur Aushärtung und damit Fixierung dieses Stoffzustandes des Verbindungsmittels.

Bevorzugt im Sinne der vorliegenden Erfindung ist, dass das flüssige Trennmittel im Bereich der von der Isolierung freizuhaltenden Stelle auf den Leiter aufgestrichen, aufgesprüht und/oder die von der Isolierung freizuhaltenden Stelle des Leiters in das flüssige Trennmittel getaucht wird. Für großflächig freizuhaltende Stellen des Leiters bietet sich das Eintauchen der entsprechenden Stellen des Leiters in das flüssige Trennmittel an. Für lokal sehr begrenzte Anwendungen des erfindungsgemäßen Verfahrens ist das Aufsprühen oder Bestreichen auf das flüssige Trennmittel der von der Isolierung freizuhaltenden Stelle des Leiters vorzuziehen. Auch das Einpressen des flüssigen Trennmittels unter Hochdruck zwischen die Einzelleiter bietet sich als Auftragungsart an, wobei das flüssige Trennmittel hierbei in Form einer pastösen Masse vorliegt und unter Hochdruck eingepresst wird.

Eine weitere Ausgestaltung des Verfahrens besteht darin, dass das flüssige Trennmittel nach dem Aufbringen auf das noch nicht ausgehärtete Verbindungsmittels angetrocknet wird. Durch diesen Verfahrensschritt ist gewährleistet, dass das auf das flüssige Verbindungsmittel aufgebrachte flüssige Trennmittel den Stoffzustand des so entstandenen Gemisches vorfixiert. Die Gefahr eine Entmischung des so entstandenen Gemisches ist damit verhindert und bei der anschließenden eigentlichen Erwärmung und Aushärtung kommt es nicht zu einem Zerfließen von nicht mehr gemischten Verbindungsmittelanteilen. Insbesondere bei Drilleitern besteht die Gefahr, dass ohne Vortrocknung des entstandenen Gemisches das Gemisch in die Zwischenräume zwischen den Einzelleitern fließen und diese verkleben könnte.

Bevorzugt enthält das flüssige Trennmittel Polyvinylalkohol. Alternativ enthält das Trennmittel als Basisverbindung langkettige Kohlenwasserstoffgemische. Vorteilhafterweise werden als langkettige Kohlenwasserstoffgemische alle im Transformatorbau verwendeten Öle und Ölgemische verwendet, da diese bereits hinsichtlich ihrer chemisch-physikalischen Verträglichkeit im Transformatorbau seit Jahrzehnten im Einsatz sind und daher unbedenklich im Rahmen des erfindungsgemäßen Verfahrens eingesetzt werden können.

Weiterhin ist zur Beeinflussung des Viskositätsgrades des flüssigen Trennmittels dem flüssigen Trennmittel ebenfalls Wasser zugesetzt. Darüber hinaus enthält das flüssige Trennmittel Alkoholanteile in Form eines primären, sekundären oder tertiären Alkohols bzw. eines Alkoholgemisches.

Vorzugsweise enthält das flüssige Trennmittel einen Füllstoff auf der Basis eines Polysaccharides, der in einer Körnung von 1µm bis 500µm, bevorzugt von 30µm bis 90 µm, vorliegt.

In einer vorteilhaften Ausgestaltung des erfindungsgemäßen Verfahrens besteht innerhalb des flüssigen Trennmittels ein bevorzugtes Mischungsverhältnis von Polyvinylalkohol oder lanbgkettigen Kohlenwasserstoffgemischen und Wasser von 1:5 bis 1:20. Alkohol wird dem Trennmittel als Lösungsmittel hinzugefügt, wobei entsprechend den gewünschten Lösungsmitteleigenschaften der Alkoholanteil an dem Mischungsverhältnis Polyvinylalkohol/Wasser stark variieren kann. Bevorzugt wird Alkohol in Anteilen von 1:1 bis 5:1 relativ zur Basisverbindung aus Polyvinylalkohol oder langkettigen Kohlenwasserstoffgemischen dem Polyvinylalkohol/Wasser-Gemisch bzw. dem langkettigen Kohlenwasserstoffgemisch/Wasser-Gemisch hinzugefügt. Erfindungsgemäß liegt ein Verhältnis der flüssigen Mischung zum festen Füllstoff von 10 Volumen% bis 70 Volumen% vor.

Die Aufgabe wird ebenfalls erfindungsgemäß gelöst durch die Merkmale des Patentanspruchs 12 oder 14. Erfindungsgemäß ist ein flüssiges Trennmittel für ein Verbindungsmittel zur elektrischen Isolierung von Leitern. Insbesondere bei Drilleitern werden die Einzelleiter durch das Verbindungsmittel miteinander verbunden und elektrisch gegeneinander isoliert. Das Trennmittel enthält dabei die folgenden Komponenten: Polyvinylalkohol, Wasser, Alkohol und einen Füllstoff auf der Basis eines Polysaccharides. Erfindungsgemäß ist ein Mischungsverhältnis des Polyvinylalkohols und des Wasser von 1:1 bis 1:20 bevorzugt. Alkohol wird in Anteilen von 1:1 bis 5:1 relativ zum Polyvinylalkohol dem Polyvinylalkohol/Wasser-Gemisch beigegeben. Ebenfalls liegt der Füllstoff in einer bevorzugten Körnung von 1µm bis 500µm, bevorzugt von 30µm - 90 µm, vor. Das Verhältnis der flüssigen Mischung zum festen Füllstoff beträgt bevorzugt 10% - 70%.

Alternativ besteht das flüssige Trennmittel aus langkettigen Kohlenwasserstoffgemischen mit einem Siedepunkt zwischen 80°C und 300°C, Wasser, Alkohol und einen Füllstoff auf der Basis eines Polysaccharides. Bevorzugt werden als langkettige Kohlenwasserstoffgemische alle im Transformatorbau verwendeten Öle und Ölgemische verwendet, da diese unbedenklich als Grundlage für das erfindungsgemäße Trennmittel genutzt werden können. Erfindungsgemäß ist ein Mischungsverhältnis des Kohlenwasserstoffgemisches und des Wasser von 1:1 bis 1:20 bevorzugt. Alkohol wird in Anteilen von 1:1 bis 5:1 relativ zum Kohlenwasserstoffgemisch dem Kohlenwasserstoff/Wasser-Gemisch hinzugefügt. Ebenfalls liegt der Füllstoff in einer bevorzugten Körnung von 1µm bis 500µm, bevorzugt von 30µm - 90 µm vor. Das Verhältnis der flüssigen Mischung zum festen Füllstoff beträgt bevorzugt 10 Volumen% bis 70 Volumen%.

Im Folgenden wird ein Beispiel für eine erfindungsgemäße Zusammensetzung des Trennmittels beschrieben. Das Trennmittel besteht dabei aus Polyvinylalkohol, das mit 40 Volumen% des primären Alkohols Ethanol versetzt ist. Zur Beeinflussung der viskosen Eigenschaften des Trennmittels wird diesem Wasser mit 50 Volumen% zugesetzt. Diesem Gemisch wird ein Füllstoff aus Zellulose beigefügt, wobei die Körnung der Zellulose 250 µm aufweist und in einem Volumenprozentanteil bezüglich des Trennmittels 50 Volumen% vorliegt. Als Alkohol können sämtliche Formen von primären, sekundären und tertiären Alkoholen verwendet werden. Weiterhin können alle möglichen Formen von Zellulose in reiner oder modifizierter Form verwendet werden, die über einen entsprechenden Körnungsgrad verfügen. Vorteil dieses Verfahrens ist insbesondere, dass organische Lösungsmittel zur Entfernung des Epoxydharzes vermieden werden. Weiterhin ist bei der vorliegenden Erfindung vorteilhaft, dass alle verwendeten Stoffe im Transformatorbau üblich und seit Jahren bzw. Jahrzehnten zugelassen sind, so dass evtl. verbleibende Rückstände des Trennungsmittels bzw. von Bestandteilen des Trennungsmittels zu keiner Beeinträchtigung der Funktionsfähigkeit, des Betriebsverhaltens und/oder der Lebenslaufzeit des Transformators führen.

## Patentansprüche

1. Verfahren zur Herstellung eines mit einer Isolierung versehenen elektrischen Leiters mit mindestens einer von der Isolierung freizuhaltenden Stelle, wobei der Leiter einschließlich der freizuhaltenden Stellen anfangs mit einem flüssigen, elektrisch-nichtleitenden Verbindungsmittel umgeben ist und das flüssige, elektrisch-nichtleitende Verbindungsmittel nach seiner Verfestigung die Isolierung bildet,
**dadurch gekennzeichnet, dass** ein flüssiges Trennmittel auf die freizuhaltende Stelle auf das flüssige Verbindungsmittel aufgetragen wird und sich ein Gemisch aus Verbindungsmittel und Trennmittel bildet, anschließend das flüssige Verbindungsmittel mit dem Gemisch einem Verfestigungsprozess unterworfen wird und danach das Gemisch von der freizuhaltenden Stelle des Leiters mechanisch entfernt wird.

2. Verfahren nach Anspruch 1,
**dadurch gekennzeichnet, dass** der Leiter aus mehreren Einzelleitern besteht, wobei die Einzelleiter durch das Verbindungsmittel miteinander verklebt und gegeneinander elektrisch isoliert werden.

3. Verfahren nach Anspruch 1 oder 2,
**dadurch gekennzeichnet, dass** das flüssige Trennmittel im Bereich der von der Isolierung freizuhaltenden Stelle auf das noch nicht ausgehärtete Verbindungsmittel aufgestrichen, aufgesprüht, die von der Isolierung freizuhaltende Stelle des Leiters in das flüssige Trennmittel getaucht und/der das flüssige Trennmittel unter Hochdruck eingepresst wird.

4. Verfahren nach einem der Ansprüche 1 bis 3,
**dadurch gekennzeichnet, dass** nach dem Aufbringen des flüssigen Trennmittels auf das noch nicht ausgehärtete Verbindungsmittel das Gemisch angetrocknet wird.

5. Verfahren nach einem der Ansprüche 1 bis 4,
**dadurch gekennzeichnet, dass** das flüssige Trennmittel Polyvinylalkohol enthält.

6. Verfahren nach einem der Ansprüche 1 bis 4,
**dadurch gekennzeichnet, dass** das flüssige Trennmittel langkettige Kohlenwasserstoffgemische enthält.

7. Verfahren nach Anspruch 5 oder 6,
**dadurch gekennzeichnet, dass** das flüssige Trennmittel neben Polyvinylalkohol oder langkettige Kohlenwasserstoffgemische ebenfalls Wasser und Alkohol enthält.

8. Verfahren nach einem der Ansprüche 5 bis 7,
**dadurch gekennzeichnet, dass** das flüssige Trennmittel einen Füllstoff auf der Basis eines Polysaccharides enthält.

9. Verfahren nach Anspruch 8,
**dadurch gekennzeichnet, dass** der Füllstoff eine bevorzugte Körnung von 1µm bis 500µm, bevorzugt von 30µm bis 90 µm, aufweist.

10. Verfahren nach einem der Ansprüche 6 bis 9,
**dadurch gekennzeichnet, dass** das flüssige Trennmittel ein bevorzugtes Mischungsverhältnis von Polyvinylalkohol oder langkettigen Kohlenwasserstoffgemischen und Wasser von 1:5 bis 1:20 aufweist, sowie Alkohol in Anteilen von 1:1 bis 5:1 relativ zum Polyvinylalkohol oder zum langkettigen Kohlenwasserstoffgemisch beigegeben wird.

11. Verfahren nach einem der Ansprüche 8 bis 10,
**dadurch gekennzeichnet, dass** das Verhältnis der flüssigen Mischung zum festen Füllstoff zwischen 10 Volumen% und 70 Volumen% beträgt.

12. Flüssiges Trennmittel für ein zur elektrischen Isolierung von Leitern und/oder zum Verbinden von Einzelleitern zu einem Leiter dienendes Verbindungsmittel, die durch das Verbindungsmittel miteinander verbunden und/oder elektrisch gegeneinander isoliert werden mit folgenden Komponenten:
- Polyvinylalkohol oder langketlige Kohlenwasserstoffgemische
- Wasser
- Alkohol
- Füllstoff auf der Basis eines Polysaccharides.

13. Flüssiges Trennmittel nach Anspruch 12,
**dadurch gekennzeichnet, dass** der Polyvinylalkohol und das Wasser in einem bevorzugten Mischungsverhältnis von 1:5 bis 1:20 vorliegen, sowie Alkohol in Anteilen von 1:1 bis 5:1 relativ zum Polyvinylalkohol hinzugefügt wird, und der Füllstoff eine bevorzugte Körnung von 1µm bis 500µm, bevorzugt von 30µm bis 90 µm, aufweist, wobei das Verhältnis der flüssigen Gesamtmischung zum Füllstoff bevorzugt 10 Volumen% bis 70 Volumen% beträgt.

14. Flüssiges Trennmittel nach Anspruch 12,
**dadurch gekennzeichnet, dass** das langkettige Kohlenwasserstoffgemisch und das Wasser in einem bevorzugten Mischungsverhältnis von 1:5 bis 1:20 vorliegen und der Füllstoff eine bevorzugte Körnung von 1µm bis 500µm, bevorzugt von 30µm bis 90 µm, aufweist, sowie Alkohol in Anteilen von 1:1 bis 5:1 relativ zum langkettigen Kohlenwasserstoffgemisch beigegeben wird,
wobei das Verhältnis der flüssigen Gesamtmischung zum Füllstoff bevorzugt 10 Volumen% bis 70 Volumen% beträgt.

## Claims

1. Method for producing an electrical conductor that is provided with an insulation and has at least one point that is to be kept free of the insulation, wherein the conductor, including the points that are to be kept free, is initially surrounded with a liquid, electrically non-conducting bonding agent and, after it has solidified, the liquid, electrically non-conducting bonding agent forms the insulation, **characterized in that** a liquid release agent is applied to the liquid bonding agent at the point of the conductor that is to be kept free and a mixture of bonding agent and release agent forms, the liquid bonding agent with the mixture is subsequently subjected to a solidifying process and then the mixture is mechanically removed from the point of the conductor that is to be kept free.

2. Method according to Claim 1, **characterized in that** the conductor comprises a number of individual conductors, wherein the individual conductors are adhesively bonded to one another and electrically insulated from one another by the bonding agent.

3. Method according to Claim 1 or 2, **characterized in that** the liquid release agent is brushed or sprayed onto the not yet cured bonding agent in the region of the point that is to be kept free of the insulation, the point of the conductor that is to be kept free of the insulation is immersed in the liquid release agent and/or the liquid release agent is forced in under high pressure.

4. Method according to one of Claims 1 to 3, **characterized in that,** after the application of the liquid release agent to the not yet cured bonding agent, the mixture is dried a little.

5. Method according to one of Claims 1 to 4, **characterized in that** the liquid release agent contains polyvinyl alcohol.

6. Method according to one of Claims 1 to 4, **characterized in that** the liquid release agent contains long-chain hydrocarbon mixtures.

7. Method according to Claim 5 or 6, **characterized in that,** apart from polyvinyl alcohol or long-chain hydrocarbon mixtures, the liquid release agent likewise contains water and alcohol.

8. Method according to one of Claims 5 to 7, **characterized in that** the liquid release agent contains a filler based on a polysaccharide.

9. Method according to Claim 8, **characterized in that** the filler has a preferred grain size of from 1 µm to 500 µm, with preference from 30 µm to 90 µm.

10. Method according to one of Claims 6 to 9, **characterized in that** the liquid release agent has a preferred mixing ratio of polyvinyl alcohol or long-chain hydrocarbon mixtures and water from 1:5 to 1:20, and alcohol is added in proportions of from 1:1 to 5:1 in relation to the polyvinyl alcohol or in relation to the long-chain hydrocarbon mixture.

11. Method according to one of Claims 8 to 10, **characterized in that** the ratio of the liquid mixture to the solid filler is between 10% by volume and 70% by volume.

12. Liquid release agent for a bonding agent serving for the electrical insulation of conductors and/or for bonding individual conductors together to form one conductor, which are bonded to one another and/or electrically insulated from one another by the bonding agent, comprising the following components:
- polyvinyl alcohol or long-chain hydrocarbon mixtures
- water
- alcohol
- filler based on a polysaccharide.

13. Liquid release agent according to Claim 12, **characterized in that** the polyvinyl alcohol and the water are in a preferred mixing ratio of from 1:5 to 1:20, and alcohol is added in proportions of from 1:1 to 5:1 in relation to the polyvinyl alcohol, and the filler has a preferred grain size of from 1 µm to 500 µm, with preference from 30 µm to 90 µm, the ratio of the total liquid mixture to the filler being with preference 10% by volume to 70% by volume.

14. Liquid release agent according to Claim 12, **characterized in that** the long-chain hydrocarbon mixture and the water are in a preferred mixing ratio of from 1:5 to 1:20 and the filler has a preferred grain size of from 1 µm to 500 µm, with preference from 30 µm to 90 µm, and alcohol is added in proportions of from 1:1 to 5:1 in relation to the long-chain hydrocarbon mixture, the ratio of the total liquid mixture to the filler being with preference 10% by volume to 70% by volume.

## Revendications

1. Procédé de production d'un conducteur électrique muni d'un isolant et ayant au moins un endroit à maintenir exempt d'isolant, le conducteur y compris les endroits à maintenir exempts d'isolant étant entouré au début d'un agent liant liquide et non conducteur de l'électricité et l'agent liant liquide et non conducteur de l'électricité formant l'isolant après sa solidification,
**caractérisé en ce que**
l'on dépose sur l'agent liant liquide un agent de séparation liquide sur les points à maintenir exempts d'isolant et on forme un mélange de l'agent liant et de l'agent de séparation, on soumet ensuite l'agent liant liquide avec le mélange à une opération de solidification et on élimine ensuite mécaniquement le mélange des endroits du conducteur à maintenir exempts de l'isolant.

2. Procédé suivant la revendication 1,
**caractérisé en ce que**
le conducteur est constitué de plusieurs conducteurs individuels, les conducteurs individuels étant collés entre eux par l'agent liant et étant isolés électriquement les uns par rapport aux autres.

3. Procédé suivant la revendication 1 ou 2,
**caractérisé en ce que**
l'on pulvérise l'agent de séparation liquide dans la zone des endroits à maintenir exempts de l'isolant sur l'agent liant qui n'est pas encore durci, on immerge dans l'agent de séparation liquide les endroits du conducteur à maintenir exempts de l'isolant et on injecte sous haute pression l'agent de séparation liquide.

4. Procédé suivant l'une des revendications 1 à 3,
**caractérisé en ce que**
après le dépôt de l'agent de séparation liquide sur l'agent liant qui n'est pas encore durci on sèche le mélange.

5. Procédé suivant l'une des revendications 1 à 4,
**caractérisé en ce que**
l'agent de séparation liquide contient de l'alcool polyvinylique.

6. Procédé suivant l'une des revendications 1 à 4,
**caractérisé en ce que**
l'agent de séparation liquide contient des mélanges d'hydrocarbures à longue chaîne.

7. Procédé suivant la revendication 5 ou 6,
**caractérisé en ce que**
l'agent de séparation liquide contient, outre de l'alcool polyvinylique ou des mélanges d'hydrocarbures à longue chaîne, également de l'eau et de l'alcool.

8. Procédé suivant l'une des revendications 5 à 7,
**caractérisé en ce que**
l'agent de séparation liquide contient une charge à base d'un polysaccharide.

9. Procédé suivant la revendication 8,
**caractérisé en ce que**
la charge a une granulométrie préférée de 1 µm à 500 µm, de préférence de 30 µm à 90 µm.

10. Procédé suivant l'une des revendications 6 à 9,
**caractérisé en ce que**
l'agent de séparation liquide a un rapport de mélange préféré de l'alcool polyvinylique ou de mélanges d'hydrocarbures à longue chaîne et de l'eau de 1:5 à 1:20 ainsi que des additions d'alcool en des proportions de 1:1 à 5:1 par rapport à l'alcool polyvinylique ou par rapport aux mélanges d'hydrocarbures à longue chaîne.

11. Procédé suivant l'une des revendications 8 à 10,
**caractérisé en ce que**
le rapport du mélange liquide à la charge solide est compris entre 10 % en volume et 70 % en volume.

12. Agent de séparation liquide pour un agent liant servant à isoler électriquement des conducteurs et/ou à relier des conducteurs individuels en un conducteur, qui sont reliés entre eux par l'agent liant et/ou qui sont isolés électriquement les uns par rapport aux autres, comprenant des constituants suivants :
- alcool polyvinylique ou mélanges d'hydrocarbures à longue chaîne
- eau
- alcool
- charge à base d'un polysaccharide.

13. Agent de séparation liquide suivant la revendication 12,
**caractérisé en ce que**
l'alcool polyvinylique et l'eau sont présents en un rapport de mélange préféré de 1:5 à 1:20, de l'alcool en des proportions de 1:1 à 5:1 par rapport à l'alcool polyvinylique étant ajouté et la charge a une granulométrie préférée de 1 µm à 500 µm, de préférence de 30 µm à 90 µm, le rapport du mélange global liquide à la charge étant, de préférence, de 10 % en volume à 70 % en volume.

14. Agent de séparation liquide suivant la revendication 12,
**caractérisé en ce que**
le mélange d'hydrocarbures à longue chaîne et l'eau est présent en un rapport de mélange préféré de 1:5 à 1:20 et la charge a une granulométrie préférée de 1 µm à 500 µm, de préférence de 30 µm à 90 µm, de l'alcool étant ajouté en des proportions de 1:1 à 5:1 par rapport au mélange d'hydrocarbures à longue chaîne,
le rapport du mélange liquide global à la charge étant, de préférence, de 10 % en volume à 70 % en volume.
